# EUROPÄISCHE PATENTSCHRIFT

(11) **EP 3 270 093 B1**
(45) Veröffentlichungstag und Bekanntmachung des Hinweises auf die Patenterteilung: **04.03.2020**
(21) Anmeldenummer: 17180907.2
(22) Anmeldetag: 12.07.2017
(51) Int. Cl.: F41H 5/04, B22D 19/02

(54) **PANZERPLATTE UND VERFAHREN ZUR HERSTELLUNG**
ARMOUR PLATE AND METHOD FOR THE MANUFACTURE OF SAME
BLINDAGE ET SON PROCÉDÉ DE FABRICATION

(30) Priorität: 15.07.2016 DE 102016008522; 12.09.2016 DE 102016117071
(43) Veröffentlichungstag der Anmeldung: 17.01.2018
(73) Patentinhaber: Craco GmbH, 57629 Atzelgift (DE)
(72) Erfinder: Schönenberg, Erich, 57629 Limbach (DE)
(74) Vertreter: advotec.

(56) Entgegenhaltungen:
- WO-A1-03/078158
- WO-A1-2016/008970
- WO-A2-2013/022490
- CN-A- 101 214 539
- DE-A1- 4 332 744
- FR-A1- 2 711 782
- US-A1- 2002 136 857
- US-A1- 2012 247 312

## Beschreibung

Die Erfindung betrifft eine Panzerplatte zum Schutz gegen Geschosse und ein Verfahren zur Herstellung einer Panzerplatte sowie eine Verwendung eines Gussstahls, wobei die Panzerplatte aus wenigstens einer Metallschicht und wenigstens einer Verbundschicht ausgebildet ist, wobei die Metallschicht aus Stahlguss ausgebildet ist, wobei die Verbundschicht aus einem in flüssigen Stahl formstabilen Material, welches eine räumliche Struktur ausbildet, und einem Matrixmaterial, welches die räumliche Struktur ausfüllt, ausgebildet ist, wobei das Matrixmaterial Stahlguss ist, wobei die Verbundschicht durch Gießen von Stahl in eine Gussform, in welcher die räumliche Struktur angeordnet ist, ausgebildet ist.

Derartige Panzerplatten, die aus verschiedenen Schichten von Materialien ausgebildet sind, sind hinreichend bekannt und sollen einen ausreichenden Schutz gegen Angriffe mit panzerbrechender Munition, wie beispielsweise Hohlladungs- und Wuchtgeschossen, Quetschkopfmunition und Panzerabwehrminen bieten. Panzerplatten werden nicht nur bei militärischen Fahrzeugen, wie Panzern zum Schutz gegen Geschosse eingesetzt, sondern auch bei zivilen Fahrzeugen, wie beispielsweise PKW, die einem bestimmten Schutz bedürfen. Panzerplatten können prinzipiell auch für Personenschutzwesten oder den Objektschutz im Allgemeinen eingesetzt werden. Bei einem Beschuss der Panzerplatte soll diese in jedem Fall immer einen Durchschuss verhindern, wobei als ein Durchschuss bereits eine Öffnung in einer einer Beschussrichtung abgewandten Rückseite der Panzerplatte angesehen wird.

Bei mit keramischem Material ausgebildeten Panzerplatten reagiert das keramische Material bei dem Auftreffen eines Geschosses mit einer Rissbildung, da das keramische Material sehr spröde ist und nicht elastisch nachgeben kann, wobei ein erheblicher Teil einer Aufprallenergie absorbiert oder verbraucht wird. Auch ist das keramische Material gegen sehr hohe Temperaturen, wie sie beispielsweise bei Hohlladungen auftreten, widerstandsfähig. Eine Zerstörung des keramischen Materials beziehungsweise der Struktur muss jedoch nicht auf den unmittelbaren Bereich der Einschlagstelle beschränkt sein. Es kann auch durch eine sogenannte Schockübertragung zu einer großflächigen Zerstörung der räumlichen Struktur des keramischen Materials kommen. Auch können Körner der Keramik in einen Metallstachel einer Hohlladung oder in ein Wuchtgeschoss eindringen und dessen Fortkommen wirksam behindern. Beispielsweise ist es bekannt, auf eine Metallschicht aus einer gehärteten Stahlplatte Keramikkacheln aufzukleben. Weiter ist es bekannt, in einer Stahlplatte Sacklöcher auszubilden und in diese Keramikelemente einzusetzen und gegebenenfalls die Sacklöcher zu verschweißen. Dadurch wird ein Zersplittern der Keramikelemente behindert, was eine Schutzwirkung verbessert. Bei dieser Art der Panzerplatte bildet die Stahlplatte folglich ein Matrixmaterial für das keramische Material aus. Nachteilig ist hier jedoch, dass zwischen dem keramischen Material und dem Matrixmaterial Fugen existent sind, die, um ein Zersplittern des keramischen Materials zu verhindern, möglichst klein sein sollten. Weiter kann eine Schicht aus Faserverbundwerkstoff oder eine Metallschicht vorgesehen sein, die als eine Rückenplatte zur Stützung der Verbundschicht fungiert. Diese Metallschicht kann die Verbundschicht bei einem Einschlag eines Geschosses stützen, so dass die Verbundschicht nicht durch hohe Biegemomente belastet wird. Derartige Panzerplatten sind jedoch nur vergleichsweise kostenaufwendig herzustellen.

Aus der US 2002 / 136 857 A1 ist ein Verfahren zur Herstellung eines Rotors eines Brechers bekannt. Dabei ist vorgesehen, eine keramische Einlage aus Aluminiumoxid und Zirkoniumdioxid in einer ebenfalls keramischen Form anzuordnen und mit Metall auszugießen. Die keramische Einlage kann schwammartig oder mit einer Wabenstruktur ausgebildet sein. Das Metall kann ein sogenannter Manganstahl mit 1 % Kohlenstoff und 14 % Mangan sein.

Die WO 03/ 078 158 A1 zeigt eine Panzerplatte, die aus zumindest einer sogenannten keramischen Panzerung und einer metallischen Schicht ausgebildet ist. Das keramische Material kann ziegelförmig ausgebildet sein oder auch jede andere Form aufweisen, wobei das keramische Material von dem Metall umgossen sein kann. Darüber hinaus können mehrere Schichten von keramischen Material und Metall vorgesehen sein. Die keramische Panzerung kann Aluminiumoxid oder Siliziumcarbid enthalten.

Eine Panzerplatte ist aus der WO 2013/ 022 490 A2 bekannt, die auch für einen Panzer genutzt werden kann. Zur Herstellung wird ein keramischer Kern in eine Form eingelegt und mit Metall, insbesondere Manganstahl, umgossen. Weiter kann eine nachfolgende Wärmebehandlung durch Anlassen, Tempern, Härten, etc. vorgesehen sein.

Eine weitere Panzerplatte zeigt die FR 2 711 782 A1, wobei Keramikpartikel in eine Form eingelegt und mit Metall vergossen werden. Die Panzerplatte dient insbesondere zum Schutz gegen Geschosse und das Metall kann beispielsweise ein manganhaltiger, martensitischer Stahl sein. Die Keramikpartikel können aus Aluminiumoxid ausgebildet sein.

Es ist daher Aufgabe der Erfindung, eine Panzerplatte und ein Verfahren zu deren Herstellung vorzuschlagen, die beziehungsweise das eine Durchschlagsfestigkeit verbessert.

Die Aufgabe wird durch eine Panzerplatte mit den Merkmalen des Anspruchs 1 und ein Verfahren mit den Merkmalen des Anspruchs 18 sowie eine Verwendung mit den Merkmalen des Anspruchs 20 gelöst.

Die erfindungsgemäße Panzerplatte zum Schutz gegen Geschosse ist aus einer Metallschicht und wenigstens einer Verbundschicht ausgebildet, wobei die Metallschicht aus Stahlguss ausgebildet ist, wobei die Verbundschicht aus einem in flüssigen Stahl formstabilen Material, welches eine räumliche Struktur ausbildet, und einem Matrixmaterial, welches die räumliche Struktur ausfüllt, ausgebildet ist, wobei das Matrixmaterial Stahlguss ist, wobei die Verbundschicht durch Gießen von Stahl in eine Gussform, in welcher die räumliche Struktur angeordnet ist, ausgebildet ist, wobei der Stahlguss als ein Legierungsbestandteil 4 bis 30, vorzugsweise bis 21 Masseprozent Mangan (Mn) enthält, wobei der Stahlguss ein überwiegend bainitisches, austenitisches oder martensitisches Gefüge aufweist, wobei der Stahlguss der Metallschicht kaltverformt ist, wobei die Metallschicht, bezogen auf eine Schichtdicke der Metallschicht, zumindest teilweise kaltverfestigt ist, wobei die Verbundschicht aus einem keramischen Material und dem Matrixmaterial ausgebildet ist, wobei das keramische Material aus Aluminiumoxid (Al2O3), Siliziumcarbid (SiC) oder Bohrcarbid (B4C) ausgebildet ist, wobei das keramische Material aus einem ersten Bestandteil mit einer Basis aus Aluminiumoxid in α-Form (α-Al2O3) und mit einem zweiten Bestandteil mit einer Basis, welche eine Zusammensetzung, vorzugsweise eine eutektische Zusammensetzung, aus Aluminiumoxid in α-Form (α-Al2O3) und Zirkoniumdioxid (ZrO2) enthält, ausgebildet ist, wobei der erste und der zweite Bestandteil mittels eines Bindemittels, vorzugsweise eines metallischen Bindemittels oder Silicaten, verbunden sind, wobei die Zusammensetzung 57 bis 63 Gewichtsprozent Aluminiumoxid in α-Form (α-Al2O3) und 37 bis 43 Gewichtsprozent Zirkoniumdioxid (ZrO2) enthält.

Das Material der Metallschicht ist folglich Stahlguss beziehungsweise Gussstahl und das Material der Verbundschicht das in flüssigen Stahl formstabile Material, welches mit dem Stahlguss kombiniert ist. Der Stahlguss der Verbundschicht fungiert dann als das Matrixmaterial, welches Hohlräume der räumlichen Struktur zumindest teilweise und bevorzugt vollständig ausfüllt. Die Panzerplatte kann prinzipiell jede beliebige geometrische Form aufweisen, die durch Gießen hergestellt werden kann. Das in flüssigen Stahl formstabile Material beziehungsweise die räumliche Struktur des formstabilen Materials kann dann ebenfalls eine entsprechende geometrische Form annehmen. Eine Herstellung von zumindest der Verbundschicht erfolgt dadurch, dass das in flüssigen Stahl formstabile Material beziehungsweise die von dem formstabilen Material ausgebildete räumliche Struktur, in der Gussform angeordnet wird und durch Gießen von Stahl in die Gussform mit dem Stahl beziehungsweise Matrixmaterial infiltriert wird. Die Gussform wird vollständig mit dem flüssigen Stahl ausgegossen, so dass die räumliche Struktur in dem Matrixmaterial beziehungsweise dem dann erstarrten Stahlguss aufgenommen ist. Fugen zwischen dem formstabilen Material und dem Stahlguss können so vermieden werden, wodurch das formstabile Material bei einem Beschuss formstabiler ist und weniger zum Zersplittern neigt. Auch ist eine Ausbildung von beispielsweise Sacklochbohrungen und keramischen Einsätzen mit engen Toleranzen nicht mehr erforderlich, wodurch die Panzerplatte kostengünstiger herstellbar wird.

Dadurch, dass der Stahlguss einen Mangangehalt von 4 bis 30 Masseprozent aufweist, kann leicht ein bainitisches oder austenitisches Gefüge des Stahlgusses erhalten werden. Weiter ist es möglich, durch Wärmebehandlung des Stahlgusses ein martensitisches Gefüge auszubilden. Das jeweilige Gefüge liegt dann im abgekühlten beziehungsweise gebrauchsfertigen Zustand der Panzerplatte vor. Dabei überwiegt das betreffende Gefüge mögliche andere Gefüge des Stahlgusses mit einem Anteil von > 50 Masseprozent. Insbesondere austenitischer beziehungsweise bainitischer Stahlguss verfestigt bei Kaltverformung stark, so dass der Stahlguss schwer zu verarbeiten ist. Durch das Vergießen der räumlichen Struktur mit dem Stahlguss ist jedoch eine besondere Bearbeitung des Stahlgusses nicht mehr erforderlich.

Bei einem Auftreffen eines Geschosses auf die Metallschicht wird der Stahlguss plastisch verformt und zumindest teilweise kaltverfestigt, wobei eine Festigkeit beziehungsweise Zugfestigkeit und Härte des Stahlgusses in unterschiedlichem Maße zunimmt. Im Gegensatz dazu nimmt eine Dehnung und Kerbschlagzähigkeit ab. Es hat sich gezeigt, dass eine Zunahme an Festigkeit abhängig ist von der aufgebrachten kinetischen Energie, mit der sich die Verformung vollzieht sowie von der Veranlagung des Stahlgusses zum Kaltverfestigen. Eine hohe Kaltverfestigungsgeschwindigkeit bedeutet eine schnelle Erhöhung der Festigkeit im Verhältnis zur abnehmenden Verformungsgeschwindigkeit. Diese Verfestigung im Oberflächenbereich der Panzerplatte oder auch innerhalb der Panzerplatte erfolgt durch eine Umwandlung des austenitischen Gefüges oder einer mechanisch instabilen Austenit-Phase des bainitischen Gefüges in martensitisches Gefüge. Damit kommt es zu einer Härtesteigerung des Stahlgusses, was seine Durchschlagfestigkeit erhöht.

So kann beispielsweise auch schon eine Kaltverfestigung der Metallschicht erfolgen, wenn ein Geschoss auf der einer Beschussrichtung zugewandten Verbundschicht auftrifft und in diese eindringt. Auch kann die Panzerplatte bei einer großen Härte noch eine vergleichsweise hohe Zähigkeit aufweisen. Weiter ist es möglich, den Stahlguss je nach Zugabe von Mangan oder weiterer Legierungsbestandteile so auszubilden, dass er neben dem austenitischen Gefüge ein überwiegend martensitisches Gefüge aufweist. Das martensitisches Gefüge kann auch durch eine Temperaturbehandlung erhalten werden, wobei dann auf eine aufgehärtete Schicht des Stahlgusses eine Schicht mit hoher Zähigkeit aus bainitischen oder austenitischen Gefüge folgen kann. Insbesondere bei dem bainitischen Gefüge wird eine Umwandlung von Restaustenit in Martensit bei einer Verformung durch eine hohe Kohlenstoffkonzentration begünstigt. Beispielsweise kann auch eine besonders hohe Bruchdehnung bei einer Menge von Restaustenit von 33 bis 57 Volumenprozent erzielt werden. Das bainitische Gefüge kann auch vorteilhaft einer Wärmebehandlung unterzogen werden, da diese mit nur vergleichsweise kleinen Volumenänderungen einhergeht.

Das in flüssigen Stahl formstabile Material, kann jedes Material sein, dass eine räumliche Struktur ausbildet, und beim Gießen von Stahl bzw. Stahlguss in eine Gussform in der Gussform anordbar ist, ohne dass die räumliche Struktur durch die im flüssigen Stahl bedingte Temperaturerhöhung verformt wird. Eine Erweichungstemperatur des formstabilen Materials liegt daher über einer Liquidustemperatur des flüssigen Stahls. Das formstabile Material kann beispielsweise auch Stahl, insbesondere eine Legierung mit Chrom, Wolfram oder ein anderes Metall sein.

Erfindungsgemäß ist die Verbundschicht aus einem keramischen Material und dem Matrixmaterial ausgebildet. Vorzugsweise kann das keramische Material durch Sintern ausgebildet sein.

Erfindungsgemäß ist das keramische Material aus Aluminiumoxid, Siliziumcarbid oder Bohrcarbid ausgebildet. Das keramische Material kann vollständig aus einem dieser Materialien oder auch aus einer Mischung dieser Materialien ausgebildet sein, wobei zumindest eines dieser Materialien mit einem überwiegenden Anteil vorliegt.

Erfindungsgemäß ist das keramische Material aus einem ersten Bestandteil mit einer Basis aus Aluminiumoxid in α-Form und mit einem zweiten Bestandteil mit einer Basis, welche eine Zusammensetzung, vorzugsweise eine eutektische Zusammensetzung, aus Aluminiumoxid in α-Form und Zirkoniumdioxid enthält, ausgebildet, wobei der erste und der zweite Bestandteil mittels eines Bindemittels, vorzugsweise eines metallischen Bindemittels oder Silicaten verbunden ist. Wie sich herausgestellt hat, weist dieses keramische Material eine große Härte und eine hohe Festigkeit auf.

Erfindungsgemäß enthält die Zusammensetzung 57 bis 63 Gewichtsprozent Aluminiumoxid in α-Form und 37 bis 43 Gewichtsprozent Zirkoniumdioxid. Das keramische Material kann dann auch ein poröses oder schwammartiges Gefüge aufweisen, in welches geschmolzenes Metall eindringen kann. Dadurch wird es möglich, das keramische Material besonders innig mit dem Stahlguss zu verbinden und in der Verbundschicht zu verankern, was eine Durchschlagsfestigkeit erhöht.

Dadurch, dass die Panzerplatte in Form einer Platte ausgebildet ist, ist eine derartige Platte beziehungsweise Panzerplatte durch Gießen besonders einfach herstellbar.

Die Metallschicht und die Verbundschicht können zusammen durch Gießen von Stahl in eine Gussform, in welcher die räumliche Struktur angeordnet ist, ausgebildet sein. Folglich können die Metallschicht und die Verbundschicht in einem Guss ausgebildet mit dem gleichen Stahl werden. Die Metallschicht ist dann die Schicht derPanzerplatte , innerhalb der keine räumliche Struktur angeordnet ist. Prinzipiell ist es jedoch auch möglich, die Metallschicht unabhängig von der Verbundschicht in einem gesonderten Gießverfahren auszubilden und die Metallschicht dann mit der Verbundschicht beispielsweise zu verkleben oder zu verschweißen.

Der Stahlguss kann als ein Legierungsbestandteil 0,01 bis 2, vorzugsweise 0,3 bis 1,5 Masseprozent Kohlenstoff enthalten. Insbesondere ein höherer Kohlenstoffgehalt begünstigt bei einem Mangangehalt von über 4 Prozent die Ausbildung eines austenitischen Gefüges. Mit einem niedrigeren Kohlenstoffgehalts wird es möglich, eher ein bainitisches Gefüge zu erhalten. Gleichzeitig bildet Kohlenstoff eine wichtige Rolle bei der Umwandlung des austenitischen Gefüges in martensitisches Gefüge, weshalb der Stahlguss vorteilhaft zumindest 0,2 Prozent Kohlenstoff enthalten kann.

Weiter kann der Stahlguss als ein Legierungsbestandteil 0,4 bis 3,5, vorzugsweise 1 bis 2,5 Masseprozent Chrom enthalten. Zunächst wird es dadurch möglich, eine höhere Härte und Korrosionsbeständigkeit des Stahlgusses zu erzielen. Neben einer Steigerung der Zugfestigkeit kann mittels des Chroms das austenitische Gefüge auch bei vergleichsweise niedrigen Temperaturen ausgebildet werden.

Auch kann der Stahlguss vergütet sein, vorzugsweise durch Abschrecken in einem Salzbad und/oder durch Temperierung in einem Ofen in einer Luftatmosphäre. Durch die Vergütung kann beispielsweise ein bainitisches oder martensitisches Gefüge ausgebildet werden. Weiter kann vorgesehen sein, dass diese Gefüge lediglich in einer Randzone der Panzerplatte ausgebildet sind. Durch die Temperierung in dem Ofen kann auch ein bainitisches oder austenitisches Gefüge erhalten werden, welches eine mechanisch instabile Austenit-Phase aufweist, die bei dem Eindringen eines Geschosses vergleichsweise schnell zu einem martensitischen Gefüge umwandelbar ist.

Vorzugsweise kann die Verbundschicht in Richtung einer Beschussrichtung angeordnet sein, wobei dann die Metallschicht eine von der Beschussrichtung abgewandte Rückseite der Panzerplatte ausbildet.

Optional ist es auch möglich, die Metallschicht in Richtung einer Beschussrichtung anzuordnen, wenn dies zum Schutz gegen bestimmte Geschosse sinnvoll ist.

Die Panzerplatte kann eine weitere Metallschicht aufweisen, wobei dann die Verbundschicht zwischen beiden Metallschichten aufgenommen sein kann. Die Schichten können jeweils gleich dick oder auch unterschiedlich dick ausgebildet sein, wobei die in einer Beschussrichtung angeordnete Metallschicht vor einem Eindringen in die Verbundschicht eine kinetische Energie eines Geschosses absenken kann. Die eine Rückseite ausbildende Metallschicht kann dann eine stützende Rückenplatte für die Verbundschicht ausbilden.

Auch können zwei Metallschichten zwei Drittel und eine Verbundschicht ein Drittel einer Dicke der Panzerplatte ausbilden. Weiter ist es auch möglich, dass die Panzerplatte Variationen von Dicken der jeweiligen Schichten aufweist, die voneinander verschieden sind.

Die Panzerplatte kann auch zwei Verbundschichten aufweisen, die durch eine Metallschicht voneinander getrennt sind. Prinzipiell können auch mehr als zwei Verbundschichten vorhanden sein. Die Verbundschichten können dann ihrerseits auch von weiteren Metallschichten abgedeckt sein. Weitere Kombinationen von Schichten sind ebenfalls möglich.

Die Panzerplatte kann eine Zwischenschicht aufweisen, die zwischen der Metallschicht und der Verbundschicht angeordnet und aus einem Material ausgebildet sein kann, welches vergleichsweise eine größere Härte und eine höhere Dichte aufweist. Die Zwischenschicht kann beispielsweise aus Uran oder Wolfram bestehen beziehungsweise diese Stoffe enthalten. Optional ist es auch möglich, die Zwischenschicht aus Gummi auszubilden, wobei dann die Härte und Dichte der Zwischenschicht vergleichsweise gering ist. Mit einer Zwischenschicht kann ein Schutz gegen Wuchtgeschosse weiter verbessert werden.

Die räumliche Struktur kann eine Wabenstruktur mit vorzugsweise 6 oder 8 Ecken, rechteckig oder quaderförmig sein. Die räumliche Struktur beziehungsweise geometrische Struktur kann dann mit den Waben, Rechtecken oder Quadern Hohlräume ausbilden, die mit Stahlguss im Wesentlichen vollständig gefüllt sind.

Alternativ kann die räumliche Struktur aus einer Mehrzahl von plattenförmigen Schichten aus dem formstabilen Material ausgebildet sein.

Besonders vorteilhaft ist es, wenn die räumliche Struktur beziehungsweise die geometrische Struktur orthogonal zu einer Beschussrichtung verlaufend innerhalb der Verbundschicht angeordnet ist. Von dem formstabilen Material ausgebildete Hohlräume können auch hier mit flüssigem Stahl leicht infiltriert und vollständig ausgefüllt werden. Wesentlich ist, dass das formstabile Material dann quer zu der Beschussrichtung verläuft beziehungsweise in der Verbundschicht angeordnet ist, so dass ein Geschoss in jedem Fall in das formstabile Material eindringen muss. Die räumliche Struktur kann auch Hohlräume ausbilden, die Kanäle oder Öffnungen aufweisen, wobei die Hohlräume mit dem Stahlguss infiltriert und vorzugsweise vollständig ausgefüllt sind. Das formstabile Material kann auch eine geometrisch unstrukturierte Struktur mit unterschiedlich großen Hohlräumen ausbilden. Diese Struktur kann in Art eines Schwamms ausgebildet oder auch durch Sintern von keramischem Material ausgebildet werden. Prinzipiell kann das formstabile Material in jeder beliebigen denkbaren Struktur ausgebildet sein, wobei die Hohlräume dann auch durch unregelmäßige Spalten in einer zufälligen beziehungsweise unstrukturierten räumlichen Struktur beziehungsweise Verteilung des formstabilen Materials ausgebildet sein können.

Weiter kann die räumliche Struktur von Kanälen oder Öffnungen durchzogen sein, die eine Infiltration der Hohlräume der räumlichen Struktur ermöglichen beziehungsweise begünstigen. Beispielsweise kann dann eine Wabenstruktur vollständig von dem flüssigen Stahl bei einem Gießen der Verbundschicht und gegebenenfalls der Metallschicht ausgefüllt werden. Auch können dann Metallschichten beiderseits der Verbundschicht über die Kanäle und Öffnungen unmittelbar miteinander verbunden sein. Die Öffnungen können beispielsweise Bohrungen oder jede andere Art von Öffnungen sein, die gewährleisten, dass die räumliche Struktur vollständig mit Metall beziehungsweise Stahl infiltriert werden kann.

Je nach Anordnung der räumlichen Struktur in einer Gussform kann die Struktur vollständig von dem Stahlguss umgeben sein oder teilweise eine Außenfläche der Panzerplatte ausbilden. Beispielsweise kann die räumliche Struktur Abstandshalter zur Anordnung in der Gussform ausbilden, die nach einem Gießen noch an der Außenfläche der Panzerplatte sichtbar sind. Vorzugsweise ist jedoch vorgesehen, dass die Außenfläche zu einem überwiegenden Anteil von Stahlguss ausgebildet ist.

Die Panzerplatte kann eine Befestigungsvorrichtung ausbilden, wobei die Panzerplatte dann mittels der Befestigungsvorrichtung kraft- und/oder formschlüssig an einer Befestigungsbasis befestigbar ist. Beispielsweise kann dann eine Aufhängung der Panzerplatte an einer Befestigungsbasis, welche von einem Fahrzeug, insbesondere Landfahrzeug, wie Schienenfahrzeug, Straßenfahrzeug, Geländefahrzeug, Wasserfahrzeug, Luftfahrzeug, wie Hubschrauber, Propellerflugzeug, Strahlflugzeug, und Raumfahrzeug, ausgebildet sein kann, leicht befestigt werden. Durchgangsbohrungen in der Panzerplatte zur Befestigung derselben sind nicht vorgesehen, können aber prinzipiell auch vorhanden sein. Die Befestigungsvorrichtung kann als ein Fortsatz an der Panzerplatte angeformt sein, wobei die Befestigungseinrichtung vorzugsweise auf einer Rückseite derPanzerplatte , einer Beschussrichtung abgewandt, ausgebildet sein kann.

Bei dem erfindungsgemäßen Verfahren zur Herstellung einer Panzerplatte zum Schutz gegen Geschosse wird die Panzerplatte aus wenigstens einer Metallschicht und wenigstens einer Verbundschicht ausgebildet, wobei die Metallschicht aus Stahlguss ausgebildet wird, wobei die Verbundschicht aus einem in flüssigen Stahl formstabilen Material, welches eine räumliche Struktur ausbildet, und einem Matrixmaterial, welches die räumliche Struktur ausfüllt, ausgebildet wird, wobei das Matrixmaterial Stahlguss ist, wobei die Verbundschicht durch Gießen von Stahl in eine Gussform, in welcher die räumliche Struktur angeordnet wird, ausgebildet wird, wobei der Stahlguss als ein Legierungsbestandteil 4 bis 30, vorzugsweise bis 21 Masseprozent Mangan enthält, wobei der Stahlguss ein überwiegend bainitisches, austenitisches oder martensitisches Gefüge aufweist wobei der Stahlguss der Metallschicht kaltverformt wird, wobei die Metallschicht, bezogen auf eine Schichtdicke der Metallschicht, zumindest teilweise kaltverfestigt wird, wobei die Verbundschicht aus einem keramischen Material und dem Matrixmaterial ausgebildet wird, wobei das keramische Material aus Aluminiumoxid (Al2O3), Siliziumcarbid (SiC) oder Bohrcarbid (B4C) ausgebildet wird, wobei das keramische Material aus einem ersten Bestandteil mit einer Basis aus Aluminiumoxid in α-Form (α-Al2O3) und mit einem zweiten Bestandteil mit einer Basis, welche eine Zusammensetzung, vorzugsweise eine eutektische Zusammensetzung, aus Aluminiumoxid in α-Form (a-Al2O3) und Zirkoniumdioxid (ZrO2) enthält, ausgebildet wird, wobei der erste und der zweite Bestandteil mittels eines Bindemittels, vorzugsweise eines metallischen Bindemittels oder Silicaten, verbunden werden, wobei die Zusammensetzung 57 bis 63 Gewichtsprozent Aluminiumoxid in α-Form (α-Al2O3) und 37 bis 43 Gewichtsprozent Zirkoniumdioxid (ZrO2) enthält. Die Vorteile des erfindungsgemäßen Verfahrens betreffend wird auf die Vorteilsbeschreibung der erfindungsgemäßen Panzerplatte verwiesen.

Um das betreffende Gefüge zu erhalten ist es vorteilhaft, wenn beim Gießen eine Temperatur des Gussstahls in einem Bereich von +/- 1 bis 5 Grad Celsius konstant ist.

Erfindungsgemäß ist vorgesehen, den Stahlguss der Metallschicht einer Kaltverformung zu unterziehen. Mit der Kaltverformung kann dann ein bainitisches oder austenitisches Gefüge in vorteilhafter Weise aufgehärtet und gegebenenfalls in ein martensitisches Gefüge umgewandelt werden.

Erfindungsgemäß erfolgt die Kaltverformung so, dass die Metallschicht, bezogen auf eine Schichtdicke der Metallschicht, zumindest teilweise kaltverfestigt wird. Ein erste Schicht der Metallschicht kann dann vergleichsweise hart, und eine zweite Schicht der Metallschicht vergleichsweise zäh ausgebildet werden.

Weitere vorteilhafte Ausführungsformen des Verfahrens ergeben sich aus den auf den Vorrichtungsanspruch 1 rückbezogenen Unteransprüchen.

Erfindungsgemäß wird Stahlguss mit 4 bis 30, vorzugsweise bis 21 Masseprozent Mangan als ein Legierungsbestandteil und mit einem überwiegend bainitischen, austenitischen oder martensitischen Gefüge zur Ausbildung einer Metallschicht einer Panzerplatte zum Schutz gegen Geschosse verwendet. Hierdurch ergibt sich eine vollkommen neue Verwendungsmöglichkeit des betreffenden Stahlgusses für Panzerplatten zum Schutz gegen Geschosse.

Erfindungsgemäß wird der Stahlguss zur Ausbildung der Metallschicht und wenigstens einer Verbundschicht der Panzerplatte verwendet, wobei die Verbundschicht aus einem in flüssigen Stahl formstabilen Material, welches eine räumliche Struktur ausbildet, und dem Stahlguss als Matrixmaterial, welches die räumliche Struktur ausfüllt, ausgebildet ist, wobei die Verbundschicht durch Gießen von Stahl in eine Gussform, in welcher die räumliche Struktur angeordnet ist, ausgebildet ist, wobei der Stahlguss der Metallschicht kaltverformt ist, wobei die Metallschicht, bezogen auf eine Schichtdicke der Metallschicht, zumindest teilweise kaltverfestigt ist, wobei die Verbundschicht aus einem keramischen Material und dem Matrixmaterial ausgebildet ist, wobei das keramische Material aus Aluminiumoxid (Al2O3), Siliziumcarbid (SiC) oder Bohrcarbid (B4C) ausgebildet ist, wobei das keramische Material aus einem ersten Bestandteil mit einer Basis aus Aluminiumoxid in α-Form (a-Al2O3) und mit einem zweiten Bestandteil mit einer Basis, welche eine Zusammensetzung, vorzugsweise eine eutektische Zusammensetzung, aus Aluminiumoxid in α-Form (α-Al2O3) und Zirkoniumdioxid (ZrO2) enthält, ausgebildet ist, wobei der erste und der zweite Bestandteil mittels eines Bindemittels, vorzugsweise eines metallischen Bindemittels oder Silicaten, verbunden sind, wobei die Zusammensetzung 57 bis 63 Gewichtsprozent Aluminiumoxid in α-Form (α-Al2O3) und 37 bis 43 Gewichtsprozent Zirkoniumdioxid (ZrO2) enthält.

Nachfolgend wird die Erfindung unter Bezugnahme auf die beigefügten Zeichnungen näher erläutert.

Es zeigen:
- **Fig. 1**: eine Schnittansicht einer ersten Ausführungsform einerPanzerplatte ;
- **Fig. 2**: eine Schnittansicht einer zweiten Ausführungsform einerPanzerplatte ;
- **Fig. 3**: eine Schnittansicht einer dritten Ausführungsform einerPanzerplatte ;
- **Fig. 4**: eine Schnittansicht einer vierten Ausführungsform einerPanzerplatte ;
- **Fig. 5**: eine Schnittansicht einer ersten Ausführungsform einer Befestigungsvorrichtung;
- **Fig. 6**: eine Schnittansicht einer zweiten Ausführungsform einer Befestigungsvorrichtung;
- **Fig. 7**: eine Schnittansicht einer dritten Ausführungsform einer Befestigungsvorrichtung;
- **Fig. 8**: eine Schnittansicht einer vierten Ausführungsform einer Befestigungsvorrichtung;
- **Fig. 9**: eine Schnittansicht einer fünften Ausführungsform einer Befestigungsvorrichtung;
- **Fig. 10**: eine Schnittansicht einer ersten Ausführungsform einer räumlichen Struktur;
- **Fig. 11**: eine Schnittansicht einer zweiten Ausführungsform einer räumlichen Struktur;
- **Fig. 12**: eine Schnittansicht einer dritten Ausführungsform einer räumlichen Struktur;
- **Fig. 13**: eine Schnittansicht einer vierten Ausführungsform einer räumlichen Struktur;
- **Fig. 14**: eine Schnittansicht einer fünften Ausführungsform einer räumlichen Struktur;
- **Fig. 15**: eine Schnittansicht einer fünften Ausführungsform einerPanzerplatte ;
- **Fig. 16**: ein Mangan-Kohlenstoff-Diagramm.

Die **Fig. 1** zeigt eine Schnittansicht einer Panzerplatte 10, die in Form einer Platte 11 ausgebildet ist. Die Panzerplatte 10 ist aus einer Metallschicht 12 und einer Verbundschicht 13 ausgebildet. Die Verbundschicht 13 ist gegenüber einer Beschussrichtung 14 angeordnet. Die Metallschicht 12 bildet folglich eine Rückseite 15 der Panzerplatte 10 aus. Die Metallschicht 12 ist aus Stahlguss ausgebildet und die Verbundschicht 13 aus einem hier nicht dargestellten keramischen Material, welches eine räumliche Struktur ausbildet, sowie aus Stahlguss als ein Matrixmaterial. Der Stahlguss der Verbundschicht 13 und der Stahlguss der Metallschicht 12 sind dabei identisch, was jedoch nicht zwangsläufig der Fall sein muss. Die Panzerplatte 10 wird dadurch erhalten, dass das keramische Material in eine hier nicht dargestellte Gussform eingesetzt beziehungsweise in dieser angeordnet wird, wobei die Gussform mit Stahl ausgegossen wird. Das Prinzip der Herstellung von Verbundmaterialien durch Vergießen mit Stahlguss ist in der WO 2014/ 041 409 A2 beschrieben, welche ein abweichendes Sachgebiet betrifft. Wesentlich ist, dass der Stahlguss der Panzerplatte 10 als ein Legierungsbestandteil 4 bis 30, im dargestellten Beispiel 10 Masseprozent Mangan enthält. Der Stahlguss weist ein überwiegend austenitisches Gefüge auf, welches durch das Auftreffen eines Geschosses in ein martensitisches Gefüge umgewandelt wird. Die Umwandlung erfolgt durch eine plastische Verformung des Stahlgusses und einer zumindest teilweisen Kaltverfestigung desselben, was eine Zugfestigkeit und Härte des Stahlguss erhöht. Weiter wird das keramische Material der Verbundschicht 13 bei einem Eindringen eines Geschosses in die Verbundschicht 13 zersplittert, wobei ein erheblicher Teil einer Aufprallenergie absorbiert oder verbraucht wird. Eine Zerstörung des keramischen Materials muss jedoch nicht auf eine eventuelle Einschlagstelle beschränkt sein. Es kann auch durch eine sogenannte Schockübertragung zu einer großflächigen Zerstörung der räumlichen Struktur kommen. Gleichzeitig erfolgt die zuvor beschriebene Aufhärtung der Metallschicht 12 im Bereich der Einschlagstelle. Dabei ist eine Kerbschlagzähigkeit um die Einschlagstelle herum nicht wesentlich herabgesetzt, da hier kaum eine Aufhärtung erfolgt. Eine Durchschlagfestigkeit der Panzerplatte 10 gegen Geschosse kann so wesentlich verbessert werden.

Die **Fig. 2** zeigt eine Panzerplatte 16 bei der im Unterschied zu der Panzerplatte aus **Fig. 1** die Verbundschicht 13 zwischen zwei Metallschichten 12 aufgenommen ist.

Die **Fig. 3** zeigt eine Panzerplatte 17 mit zwei Verbundschichten 13 die jeweils zwischen Metallschichten 12 aufgenommen sind.

Die **Fig. 4** zeigt eine Panzerplatte 18 bei der im Unterschied zu der Panzerplatte aus **Fig. 2** eine weitere Metallschicht 19 dicker ausgebildet ist als die Metallschicht 12.

Die **Fig. 5** zeigt eine schematische Schnittansicht einer Panzerplatte 20, wobei auf einer Rückseite 21 der Panzerplatte 20 eine Befestigungsvorrichtung 22 als ein Vorsprung 23 ausgebildet ist. Der Vorsprung 23 ist hakenförmig ausgebildet, so dass er in eine ebenfalls hakenförmig ausgebildete Befestigungsbasis 24 eingehängt werden kann.

Die **Fig. 6** zeigt eine Befestigungsvorrichtung 25 die im Unterschied zu der Befestigungsvorrichtung aus **Fig. 5** einen weiteren, hakenförmigen Vorsprung 26 aufweist.

Die **Fig. 7** zeigt eine Befestigungsvorrichtung 27 mit einem T-förmig ausgebildeten Vorsprung 28.

Die **Fig. 8** zeigt eine Befestigungsvorrichtung 29 mit einem schwalbenschwanzförmig ausgebildeten Vorsprung 30.

Die **Fig. 9** zeigt eine Befestigungsvorrichtung 31 mit Vorsprüngen 32, die eine im Wesentlichen halbkreisförmige Ausnehmung 33 aufweisen.

Die **Fig. 10** zeigt eine räumliche Struktur 34 aus einem keramischen Material, insbesondere aus Aluminiumoxid. Das keramische Material ist dabei aus einem ersten Bestandteil mit einer Basis aus Aluminiumoxid in α-Form und mit einem zweiten Bestandteil mit einer Basis, welche eine eutektische Zusammensetzung aus Aluminiumoxid in α-Form und Zirkoniumdioxid enthält, ausgebildet, wobei der erste und der zweite Bestandteil mittels eines Bindemittels, vorzugsweise eines metallischen Bindemittels oder Silicaten, verbunden sind. Weitere Ausführungsformen sowie eine Herstellung des keramischen Materials sind aus der EP 1 663 548 B1 bekannt, welche ein abweichendes Sachgebiet betrifft.

Die räumliche Struktur 34 bildet eine Wabenstruktur 35 aus, die quer beziehungsweise orthogonal zu einer Beschussrichtung einer hier nicht näher dargestellten Panzerplatte verläuft. Die räumliche Struktur 34 aus dem keramischen Material bildet Hohlräume 36 und 37 aus, die zur Ausbildung der Verbundschicht mit Stahlguss infiltriert und vorzugsweise vollständig ausgefüllt werden.

Die **Fig. 11** zeigt eine räumliche Struktur 38 aus keramischem Material, welche aus plattenförmigen Schichten 39 ausgebildet ist, wobei zwischenliegend den Schichten 39 Hohlräume 40 zur Ausfüllung mit Stahlguss ausgebildet sind.

Die **Fig. 12** zeigt eine räumliche Struktur 41, die quaderförmige Hohlräume 42 ausbildet.

Die **Fig. 13** zeigt eine räumliche Struktur 43 die Hohlräume 44 in Form jeweils einer Bohrung 45 aufweist.

Die **Fig. 14** zeigt eine räumliche Struktur 46, die in Art eines Schwamms 47 beziehungsweise durch Sintern von keramischem Material ausgebildet ist. Unregelmäßig große Zwischenräume 48 der räumlichen Struktur 46 bilden entsprechende Hohlräume 49 aus.

Die **Fig. 15** zeigt eine Panzerplatte 50 mit zwei Metallschichten 51 und einer Verbundschicht 52, die zwischen den zwei Metallschichten 51 aufgenommen ist. Ein keramisches Material der Verbundschicht 52 bildet dabei eine räumliche Struktur 53, ähnlich der in **Fig. 10** gezeigten räumlichen Struktur, aus. In der räumlichen Struktur 53 sind Öffnungen 54 ausgebildet, so dass die räumliche Struktur 53 vollständig von dem Stahlguss der Metallschichten 51 durchdrungen beziehungsweise bei einem Gießen ausgefüllt werden kann. Die Metallschichten 51 sind demnach unmittelbar miteinander verbunden. Die Öffnungen 54 können beispielsweise eine Bohrung oder jede andere Art von Öffnung sein, die gewährleistet, dass die räumliche Struktur 53 vollständig mit Stahlguss infiltriert werden kann.

Die **Fig. 16** zeigt ein Mangan-Kohlenstoff-Diagramm aus dem ersichtlich ist, bei welchen Gehalten an Mangan und Kohlenstoff ein austenitisches, bainitisches oder martensitisches Gefüge von Stahlguss einer Panzerplatte ausgebildet werden kann.

## Patentansprüche

1. Panzerplatte (10, 16, 17, 18, 20, 50)zum Schutz gegen Geschosse, wobei die Panzerplatte aus wenigstens einer Metallschicht (12, 19, 51) und wenigstens einer Verbundschicht (13, 52) ausgebildet ist, wobei die Metallschicht aus Stahlguss ausgebildet ist, wobei die Verbundschicht aus einem in flüssigen Stahl formstabilen Material, welches eine räumliche Struktur (34, 38, 41, 43, 46, 53) ausbildet, und einem Matrixmaterial, welches die räumliche Struktur ausfüllt, ausgebildet ist, wobei das Matrixmaterial Stahlguss ist, wobei die Verbundschicht durch Gießen von Stahl in eine Gussform, in welcher die räumliche Struktur angeordnet ist, ausgebildet ist,
**dadurch gekennzeichnet,**
**dass** der Stahlguss als ein Legierungsbestandteil 4 bis 30, vorzugsweise bis 21 Masseprozent Mangan (Mn) enthält, wobei der Stahlguss ein überwiegend bainitisches, austenitisches oder martensitisches Gefüge aufweist, wobei der Stahlguss der Metallschicht kaltverformt ist, wobei die Metallschicht, bezogen auf eine Schichtdicke der Metallschicht, zumindest teilweise kaltverfestigt ist, wobei die Verbundschicht aus einem keramischen Material und dem Matrixmaterial ausgebildet ist, wobei das keramische Material aus Aluminiumoxid (Al2O3), Siliziumcarbid (SiC) oder Bohrcarbid (B4C) ausgebildet ist, wobei das keramische Material aus einem ersten Bestandteil mit einer Basis aus Aluminiumoxid in α-Form (α-Al2O3) und mit einem zweiten Bestandteil mit einer Basis, welche eine Zusammensetzung, vorzugsweise eine eutektische Zusammensetzung, aus Aluminiumoxid in α-Form (α-Al2O3) und Zirkoniumdioxid (ZrO2) enthält, ausgebildet ist, wobei der erste und der zweite Bestandteil mittels eines Bindemittels, vorzugsweise eines metallischen Bindemittels oder Silicaten, verbunden sind, wobei die Zusammensetzung 57 bis 63 Gewichtsprozent Aluminiumoxid in α-Form (α-Al2O3) und 37 bis 43 Gewichtsprozent Zirkoniumdioxid (ZrO2) enthält.

2. Panzerplatte nach Anspruch 1,
**dadurch gekennzeichnet,**
**dass** die Metallschicht (12, 19, 51) und die Verbundschicht (13, 52) zusammen durch Gießen von Stahl in eine Gussform, in welcher die räumliche Struktur (34, 38, 41, 43, 46, 53) angeordnet ist, ausgebildet sind.

3. Panzerplatte nach einem der vorangehenden Ansprüche,
**dadurch gekennzeichnet,**
**dass** der Stahlguss als ein Legierungsbestandteil 0,01 bis 2, vorzugsweise 0,3 bis 1,5 Masseprozent Kohlenstoff (C) enthält.

4. Panzerplatte nach einem der vorangehenden Ansprüche,
**dadurch gekennzeichnet,**
**dass** der Stahlguss als ein Legierungsbestandteil 0,4 bis 3,5, vorzugsweise 1 bis 2,5 Masseprozent Chrom (Cr) enthält.

5. Panzerplatte nach einem der vorangehenden Ansprüche,
**dadurch gekennzeichnet,**
**dass** der der Stahlguss vergütet ist, vorzugsweise durch Abschrecken in einem Salzbad und/oder durch Temperierung in einem Ofen in einer Luftatmosphäre.

6. Panzerplatte nach einem der vorangehenden Ansprüche,
**dadurch gekennzeichnet,**
**dass** die Verbundschicht (13, 52) in Richtung einer Beschussrichtung (14) angeordnet ist.

7. Panzerplatte nach einem der Ansprüche 1 bis 5,
**dadurch gekennzeichnet,**
**dass** die Metallschicht (12, 19, 51) in Richtung einer Beschussrichtung (14) angeordnet ist.

8. Panzerplatte nach einem der vorangehenden Ansprüche,
**dadurch gekennzeichnet,**
**dass** die Panzerplatte (10, 16, 17, 18, 20, 50) eine weitere Metallschicht (12, 19, 51) aufweist, wobei die Verbundschicht (13, 52) zwischen beide Metallschichten aufgenommen ist.

9. Panzerplatte nach Anspruch 8,
**dadurch gekennzeichnet,**
**dass** zwei Metallschichten (12, 19, 51) zwei Drittel und eine Verbundschicht (13, 52) ein Drittel einer Dicke der Panzerplatte (17, 18, 20, 50) ausbilden.

10. Panzerplatte nach einem der vorangehenden Ansprüche,
**dadurch gekennzeichnet,**
**dass** die Panzerplatte (17, 18, 20, 50) zwei Verbundschichten (13) aufweist, die durch eine Metallschicht (12) voneinander getrennt sind.

11. Panzerplatte nach einem der vorangehenden Ansprüche,
**dadurch gekennzeichnet,**
**dass** die Panzerplatte (10, 16, 17, 18, 20, 50) eine Zwischenschicht aufweist, die zwischen der Metallschicht (12, 19, 51) und der Verbundschicht (13, 52) angeordnet und aus einem Material ausgebildet ist, welches vergleichsweise eine größere Härte und eine höhere Dichte aufweist.

12. Panzerplatte nach einem der vorangehenden Ansprüche,
**dadurch gekennzeichnet,**
**dass** die räumliche Struktur (34, 41, 53) eine Wabenstruktur mit vorzugsweise sechs oder acht Ecken, rechteckig oder quaderförmig ist.

13. Panzerplatte nach einem der Ansprüche 1 bis 11,
**dadurch gekennzeichnet,**
**dass** die räumliche Struktur (38) aus einer Mehrzahl von plattenförmigen Schichten (39) aus dem formstabilen Material ausgebildet ist.

14. Panzerplatte nach einem der vorangehenden Ansprüche,
**dadurch gekennzeichnet,**
**dass** die räumliche Struktur (34, 38, 41, 43, 46, 53) orthogonal zu einer Beschussrichtung (14) verlaufend angeordnet ist.

15. Panzerplatte nach einem der vorangehenden Ansprüche,
**dadurch gekennzeichnet,**
**dass** die räumliche Struktur (34, 38, 41, 43, 46, 53) Hohlräume (36, 37, 40, 42, 49) ausbildet die Kanäle oder Öffnungen (54) aufweisen, wobei die Hohlräume mit dem Stahlguss infiltriert und vorzugsweise vollständig ausgefüllt sind.

16. Panzerplatte nach einem der vorangehenden Ansprüche,
**dadurch gekennzeichnet,**
**dass** die räumliche Struktur (34, 38, 41, 43, 46, 53) vollständig von dem Stahlguss umgeben ist oder teilweise eine Außenfläche der Panzerplatte (10, 16, 17, 18, 20, 50) ausbildet.

17. Panzerplatte nach einem der vorangehenden Ansprüche,
**dadurch gekennzeichnet,**
**dass** die Panzerplatte (10, 16, 17, 18, 20, 50) eine Befestigungsvorrichtung (22, 25, 27, 29, 31) ausbildet, wobei die Panzerplatte mittels der Befestigungsvorrichtung kraft- und/oder formschlüssig an einer Befestigungsbasis (24) befestigbar ist.

18. Verfahren zur Herstellung einer Panzerplatte (10, 16, 17, 18, 20, 50)zum Schutz gegen Geschosse, wobei die Panzerplatte aus wenigstens einer Metallschicht (12, 19, 51) und wenigstens einer Verbundschicht (13, 52) ausgebildet wird, wobei die Metallschicht aus Stahlguss ausgebildet wird, wobei die Verbundschicht aus einem in flüssigen Stahl formstabilen Material, welches eine räumliche Struktur (34, 38, 41, 43, 46, 53) ausbildet, und einem Matrixmaterial, welches die räumliche Struktur ausfüllt, ausgebildet wird, wobei das Matrixmaterial Stahlguss ist, wobei die Verbundschicht durch Gießen von Stahl in eine Gussform, in welcher die räumliche Struktur angeordnet wird, ausgebildet wird,
**dadurch gekennzeichnet,**
**dass** der Stahlguss als ein Legierungsbestandteil 4 bis 30, vorzugsweise bis 21 Masseprozent Mangan (Mn) enthält, wobei der Stahlguss ein überwiegend bainitisches, austenitisches oder martensitisches Gefüge aufweist, wobei der Stahlguss der Metallschicht kaltverformt wird, wobei die Metallschicht, bezogen auf eine Schichtdicke der Metallschicht, zumindest teilweise kaltverfestigt wird, wobei die Verbundschicht aus einem keramischen Material und dem Matrixmaterial ausgebildet wird, wobei das keramische Material aus Aluminiumoxid (Al2O3), Siliziumcarbid (SiC) oder Bohrcarbid (B4C) ausgebildet wird, wobei das keramische Material aus einem ersten Bestandteil mit einer Basis aus Aluminiumoxid in α-Form (α-Al2O3) und mit einem zweiten Bestandteil mit einer Basis, welche eine Zusammensetzung, vorzugsweise eine eutektische Zusammensetzung, aus Aluminiumoxid in α-Form (α-Al2O3) und Zirkoniumdioxid (ZrO2) enthält, ausgebildet wird, wobei der erste und der zweite Bestandteil mittels eines Bindemittels, vorzugsweise eines metallischen Bindemittels oder Silicaten, verbunden werden, wobei die Zusammensetzung 57 bis 63 Gewichtsprozent Aluminiumoxid in α-Form (a-Al2O3) und 37 bis 43 Gewichtsprozent Zirkoniumdioxid (ZrO2) enthält.

19. Verfahren nach Anspruch 18,
**dadurch gekennzeichnet,**
**dass** beim Gießen eine Temperatur des Stahlgusses in einem Bereich von +/- 1 bis 5 Grad Celsius konstant ist.

20. Verwendung von Stahlguss mit 4 bis 30, vorzugsweise bis 21 Masseprozent Mangan (Mn) als ein Legierungsbestandteil, wobei der Stahlguss ein überwiegend bainitisches, austenitisches oder martensitisches Gefüge aufweist, zur Ausbildung einer Metallschicht (12, 19, 51) einer Panzerplatte (10, 16, 17, 18, 20, 50)zum Schutz gegen Geschosse, wobei der Stahlguss zur Ausbildung der Metallschicht (12, 19, 51) und wenigstens einer Verbundschicht (13, 52) der Panzerplatte (10, 16, 17, 18, 20, 50) verwendet wird, wobei die Verbundschicht aus einem in flüssigen Stahl formstabilen Material, welches eine räumliche Struktur (34, 38, 41, 43, 46, 53) ausbildet, und dem Stahlguss als Matrixmaterial, welches die räumliche Struktur ausfüllt, ausgebildet ist, wobei die Verbundschicht durch Gießen von Stahl in eine Gussform, in welcher die räumliche Struktur angeordnet ist, ausgebildet ist, wobei der Stahlguss der Metallschicht kaltverformt ist, wobei die Metallschicht, bezogen auf eine Schichtdicke der Metallschicht, zumindest teilweise kaltverfestigt ist, wobei die Verbundschicht aus einem keramischen Material und dem Matrixmaterial ausgebildet ist, wobei das keramische Material aus Aluminiumoxid (Al2O3), Siliziumcarbid (SiC) oder Bohrcarbid (B4C) ausgebildet ist, wobei das keramische Material aus einem ersten Bestandteil mit einer Basis aus Aluminiumoxid in α-Form (α-Al2O3) und mit einem zweiten Bestandteil mit einer Basis, welche eine Zusammensetzung, vorzugsweise eine eutektische Zusammensetzung, aus Aluminiumoxid in α-Form (α-Al2O3) und Zirkoniumdioxid (ZrO2) enthält, ausgebildet ist, wobei der erste und der zweite Bestandteil mittels eines Bindemittels, vorzugsweise eines metallischen Bindemittels oder Silicaten, verbunden sind, wobei die Zusammensetzung 57 bis 63 Gewichtsprozent Aluminiumoxid in α-Form (α-Al2O3) und 37 bis 43 Gewichtsprozent Zirkoniumdioxid (ZrO2) enthält.

## Claims

1. An armor plate (10, 16, 17, 18, 20, 50) for defense against projectiles, the armor plate being made of at least one metal layer (12, 19, 51) and at least one composite layer (13, 52), the metal layer being made of cast steel, the composite layer being made of a material which is inherently stable in molten steel and forms a spatial structure (34, 38, 41, 43, 46, 53) and of a matrix material which fills the spatial structure, the matrix material being cast steel, the composite layer being formed by casting steel in a casting mold in which the spatial structure is disposed,
**characterized in that**
the cast steel contains 4 to 30 % by weight, preferably up to 21 % by weight, manganese (Mn) as an alloy component, the cast steel having a mostly bainitic, austenitic or martensitic structure, the cast steel of the metal layer being strain-hardened, the metal layer being at least partially work-hardened with respect to a layer thickness of the metal layer, the composite layer being made of a ceramic material and the matrix material, the ceramic material being made of aluminum oxide (Al₂O₃), silicon carbide (SiC) or boron carbide (B₄C), the ceramic material being made of a first component having a base made of aluminum oxide in α form (α-Al₂O₃) and being made of a second component having a base which contains a composition, preferably a eutectic composition, of aluminum oxide in α form (α-Al₂O₃) and zirconium dioxide (ZrO₂), the first and the second component being connected by means of a binding agent, preferably a metallic binding agent or silicates, the composition containing 57 to 63 % by weight aluminum oxide in α form (α-Al₂O₃) and 37 to 43 % by weight zirconium dioxide (ZrO₂).

2. The armor plate according to claim 1,
**characterized in that**
the metal layer (12, 19, 51) and the composite layer (13, 52) are made together by casting steel in a casting mold in which the spatial structure (34, 38, 41, 43, 46, 53) is disposed.

3. The armor plate according to any one of the preceding claims,
**characterized in that**
the cast steel contains 0.01 to 2 % by weight, preferably 0.3 to 1.5 % by weight, carbon (C) as an alloy component.

4. The armor plate according to any one of the preceding claims,
**characterized in that**
the cast steel contains 0.4 to 3.5 by weight, preferably 1 to 2.5 % by weight, chrome (Cr) as an alloy component.

5. The armor plate according to any one of the preceding claims,
**characterized in that**
the cast steel is hardened and tempered, preferably by being quenched in a salt bath and/or by being tempered in an air atmosphere in a furnace.

6. The armor plate according to any one of the preceding claims,
**characterized in that**
the composite layer (13, 52) is disposed facing the direction of fire (14).

7. The armor plate according to claims 1 to 5,
**characterized in that**
the metal layer (12, 19, 51) is disposed facing the direction of fire (14).

8. The armor plate according to any one of the preceding claims,
**characterized in that**
the armor plate (10, 16, 17, 18, 20, 50) comprises a further metal layer (12, 19, 51), the composite layer (13, 52) being sandwiched between both metal layers.

9. The armor plate according to claim 8,
**characterized in that**
two metal layers (12, 19, 51) make up two thirds and a composite layer (13, 52) makes up one third of the armor plate's (17, 18, 20, 50) thickness.

10. The armor plate according to any one of the preceding claims,
**characterized in that**
the armor plate (17, 18, 20, 50) has two composite layers (13) which are separated from each other by a metal layer (12).

11. The armor plate according to any one of the preceding claims,
**characterized in that**
the armor plate (10, 16, 17, 18, 20, 50) has an intermediary layer disposed between the metal layer (12, 19, 51) and the composite layer (13, 52) and made of a comparatively harder and more dense material.

12. The armor plate according to any one of the preceding claims,
**characterized in that**
the spatial structure (34, 41, 53) has a honeycomb structure having preferably six or eight sides or is rectangular or cuboid.

13. The armor plate according to any one of the claims 1 to 11,
**characterized in that**
the spatial structure (38) is made of a plurality of plate-shaped layers (39) made of the inherently stable material.

14. The armor plate according to any one of the preceding claims,
**characterized in that**
the spatial structure (34, 38, 41, 43, 46, 53) is disposed orthogonal to a direction of bombardment (14).

15. The armor plate according to any one of the preceding claims,
**characterized in that**
the spatial structure (34, 38, 41, 43, 46, 53) forms cavities (36, 37, 40, 42, 49) which comprises passages or orifices (54), the cavities being infiltrated and preferably entirely filled by the cast steel.

16. The armor plate according to any one of the preceding claims,
**characterized in that**
the spatial structure (34, 38, 41, 43, 46, 53) is entirely surrounded by the cast steel or is partially formed by an outer surface of the armor plate (10, 16, 17, 18, 20, 50).

17. The armor plate according to any one of the preceding claims,
**characterized in that**
the armor plate (10, 16, 17, 18, 20, 50) forms a fastening device (22, 25, 27, 29, 31), the armor plate being fastened to a fastening base (24) in a force-fitted or form-fitted manner by means of the fastening device.

18. A method for producing an armor plate (10, 16, 17, 18, 20, 50) for defense against projectiles, the armor plate being made of at least one metal layer (12, 19, 51) and at least one composite layer (13, 52), the metal layer being made of cast steel, the composite layer being made of a material which is inherently stable in molten steel and forms a spatial structure (34, 38, 41, 43, 46, 53) and of a matrix material which fills the spatial structure, the matrix material being cast steel, the composite layer being formed by casting steel in a casting mold in which the spatial structure is disposed,
**characterized in that**
the cast steel contains 4 to 30 % by weight, preferably up to 21 % by weight, manganese (Mn) as an alloy component, the cast steel having a mostly bainitic, austenitic or martensitic structure, the cast steel of the metal layer being strain-hardened, the metal layer being at least partially work-hardened with respect to a layer thickness of the metal layer, the composite layer being made of a ceramic material and the matrix material, the ceramic material being made of aluminum oxide (Al₂O₃), silicon carbide (SiC) or boron carbide (B₄C), the ceramic material being made of a first component having a base made of aluminum oxide in α form (α-Al₂O₃) and being made of a second component having a base which contains a composition, preferably a eutectic composition, of aluminum oxide in α form (α-Al₂O₃) and zirconium dioxide (ZrO₂), the first and the second component being connected by means of a binding agent, preferably a metallic binding agent or silicates, the composition containing 57 to 63 % by weight aluminum oxide in α form (α-Al₂O₃) and 37 to 43 % by weight zirconium dioxide (ZrO₂).

19. The method according to claim 18,
**characterized in that**
a temperature of the cast steel is consistently in a range of ± 1 to 5 degrees Celsius when casting the steel.

20. A usage of cast steel having 4 to 30 % by weight, preferably up to 21 % by weight, manganese (Mn) as an alloy component, the cast steel having a mostly bainitic, austenitic or martensitic structure for forming a metal layer (12, 19, 51) of an armor plate (10, 16, 17, 18, 20, 50) for defense against projectiles, the cast steel being used for forming the metal layer (12, 19, 51) and at least one composite layer (13, 52) of the armor plate (10, 16, 17, 18, 20, 50), the composite layer being made of a material which is inherently stable in molten steel and forms a spatial structure (34, 38, 41, 43, 46, 53) and of the cast steel as a matrix material which fills the spatial structure, the composite layer being made by casting steel in a casting mold in which the spatial structure is disposed, the cast steel of the metal layer being strain-hardened, the metal layer being at least partially work-hardened with respect to a layer thickness of the metal layer, the composite layer being made of a ceramic material and the matrix material, the ceramic material being made of aluminum oxide (Al₂O₃), silicon carbide (SiC) or boron carbide (B₄C), the ceramic material being made of a first component having a base made of aluminum oxide in α form (α-Al₂O₃) and being made of a second component having a base which contains a composition, preferably a eutectic composition, of aluminum oxide in α form (α-Al₂O₃) and zirconium dioxide (ZrO₂), the first and the second component being connected by means of a binding agent, preferably a metallic binding agent or silicates, the composition containing 57 to 63 % by weight aluminum oxide in α form (α-Al₂O₃) and 37 to 43 % by weight zirconium dioxide (ZrO₂).

## Revendications

1. Plaque de blindage (10, 16, 17, 18, 20, 50) pour la défense contre des projectiles, la plaque de blindage étant constituée d'au moins une couche (12, 19, 51) de métal et d'au moins une couche (13, 52) de composite, la couche de métal étant en acier moulé, la couche de composite étant constituée d'un matériau qui est indéformable dans l'acier liquide et forme une structure (34, 38, 41, 43, 46, 53) spatiale et étant constituée d'un matériau de matrice qui remplit la structure spatiale, le matériau de matrice étant acier moulé, la couche de composite étant formée par le moulage de l'acier dans une lingotière dans laquelle la structure spatiale est disposée,
**caractérisée en ce que**
l'acier moulé contient 4 à 30 % en poids, en préférence jusqu'à 21 % en poids, de manganèse (Mn) comme un composant d'alliage, l'acier moulé ayant une structure principalement bainitique, austénitique ou martensitique, l'acier moulé de la couche de métal étant écroui, la couche de métal étant durci par froid au moins en partie par rapport à une épaisseur de la couche de métal, la couche de composite étant constituée d'un matériau céramique et du matériau de matrice, le matériau céramique étant en oxyde d'aluminium (Al₂O₃), en carbure de silicium (SiC) ou en carbure de bore (B₄C), le matériau céramique étant constitué d'un premier composant ayant une base en oxyde d'aluminium en forme α (α-Al₂O₃) et étant constitué d'un deuxième composant ayant une base qui contient une composition, en préférence d'une composition eutectique, d'oxyde d'aluminium en forme α (α-Al₂O₃) et de dioxyde de zirconium (ZrO₂), le premier et le deuxième composant étant reliés au moyen d'un liant, en préférence un liant métallique ou des silicates, la composition contenant 57 à 63 % en poids d'oxyde d'aluminium en forme α (α-Al₂O₃) et 37 à 43 % en poids de dioxyde de zirconium (ZrO₂).

2. Plaque de blindage selon la revendication 1,
**caractérisée en ce que**
la couche (12, 19, 51) de métal et la couche (13, 52) de composite sont réalisées conjointement par le moulage de l'acier dans une lingotière dans laquelle la structure (34, 38, 41, 43, 46, 53) spatiale est disposée.

3. Plaque de blindage selon l'une quelconque des revendications,
**caractérisée en ce que**
l'acier moulé contient 0,01 à 2 % en poids, en préférence 0,3 à 1,5 % en poids, de carbone (C) comme un composant d'alliage.

4. Plaque de blindage selon l'une quelconque des revendications,
**caractérisée en ce que**
l'acier moulé contient 0,4 à 3,5 % en poids, en préférence 1 à 2,5 % en poids, de chrome (Cr) comme un composant d'alliage.

5. Plaque de blindage selon l'une quelconque des revendications,
**caractérisée en ce que**
l'acier moulé est trempé et revenu, en préférence par la trempe dans un bain de sel et/ou par un traitement thermique dans un four dans une atmosphère d'air.

6. Plaque de blindage selon l'une quelconque des revendications,
**caractérisée en ce que**
la couche (13, 52) de composite est disposée dans la direction (14) de tir.

7. Plaque de blindage selon la revendications 1 à 5,
**caractérisée en ce que**
la couche (12, 19, 51) de métal est disposée dans la direction (14) de tir.

8. Plaque de blindage selon l'une quelconque des revendications,
**caractérisée en ce que**
la plaque (10, 16, 17, 18, 20, 50) de blindage comprend une outre couche (12, 19, 51) de métal, la couche (13, 52) de composite étant reçue entre les deux couches de métal.

9. Plaque de blindage selon la revendication 8,
**caractérisée en ce que**
deux couches (12, 19, 51) de métal forment deux tiers et la couche de composite (13, 52) forme un tiers de l'épaisseur de la plaque (17, 18, 20, 50) de blindage.

10. Plaque de blindage selon l'une quelconque des revendications,
**caractérisée en ce que**
la plaque (17, 18, 20, 50) de blindage ont deux couches (13) de composite qui sont séparées les unes des autres par une couche (12) de métal.

11. Plaque de blindage selon l'une quelconque des revendications,
**caractérisée en ce que**
la plaque (10, 16, 17, 18, 20, 50) de blindage a une couche intermédiaire disposée entre la couche (12, 19, 51) de métal et la couche (13, 52) de composite et constituée d'un matériau qui a un plus grand durcissement et une plus grande masse volumique en comparaison.

12. Plaque de blindage selon l'une quelconque des revendications,
**caractérisée en ce que**
la structure (34, 41, 53) spatiale a une structure en nid d'abeilles en préférence à six ou huit sommets ou est rectangulaire ou parallélépipédique.

13. Plaque de blindage selon l'une quelconques des revendications 1 à 11,
**caractérisée en ce que**
la structure (38) spatiale est constituée d'une pluralité de couches (39) en forme de plaque constituées du matériau indéformable.

14. Plaque de blindage selon l'une quelconque des revendications,
**caractérisée en ce que**
la structure (34, 38, 41, 43, 46, 53) spatiale est disposée orthogonal à une direction (14) de tir.

15. Plaque de blindage selon l'une quelconque des revendications,
**caractérisée en ce que**
la structure (34, 38, 41, 43, 46, 53) spatiale forme des cavités (36, 37, 40, 42, 49) qui comprennent des passages ou des ouvertures (54), les cavités étant infiltrées et en préférence remplies entièrement par l'acier moulé.

16. Plaque de blindage selon l'une quelconque des revendications,
**caractérisée en ce que**
la structure (34, 38, 41, 43, 46, 53) spatiale est entourée entièrement par l'acier moulé ou est formée en partie par une surface extérieure de la plaque (10, 16, 17, 18, 20, 50) de blindage.

17. Plaque de blindage selon l'une quelconque des revendications,
**caractérisée en ce que**
la plaque (10, 16, 17, 18, 20, 50) de blindage forme un dispositif (22, 25, 27, 29, 31) de fixation, la plaque de blindage étant fixée à une base (24) de fixation par engagement positive ou par adhérence au moyen du dispositif de fixation.

18. Procédé pour la production d'une plaque (10, 16, 17, 18, 20, 50) de blindage pour la défense contre des projectiles, la plaque de blindage étant constituée d'au moins une couche (12, 19, 51) de métal et d'au moins une couche (13, 52) de composite, la couche de métal étant en acier moulé, la couche de composite étant constituée d'un matériau qui est indéformable dans l'acier liquide et forme une structure (34, 38, 41, 43, 46, 53) spatiale et étant constituée d'un matériau de matrice qui remplit la structure spatiale, le matériau de matrice étant acier moulé, la couche de composite étant formée par le moulage de l'acier dans une lingotière dans laquelle la structure spatiale est disposée,
**caractérisée en ce que**
l'acier moulé contient 4 à 30 % en poids, en préférence jusqu'à 21 % en poids, de manganèse (Mn) comme un composant d'alliage, l'acier moulé ayant une structure principalement bainitique, austénitique ou martensitique, l'acier moulé de la couche de métal étant écroui, la couche de métal étant durcie par froid au moins en partie par rapport à une épaisseur de la couche de métal, la couche de composite étant constituée d'un matériau céramique et du matériau de matrice, le matériau céramique étant en oxyde d'aluminium (Al₂O₃), en carbure de silicium (SiC) ou en carbure de bore (B₄C), le matériau céramique étant constitué d'un premier composant ayant une base en oxyde d'aluminium en forme α (α-Al₂O₃) et étant constitué d'un deuxième composant ayant une base qui contient une composition, en préférence une composition eutectique, d'oxyde d'aluminium en forme α (α-Al₂O₃) et de dioxyde de zirconium (ZrO₂), le premier et le deuxième composant étant reliés au moyens d'un liant, en préférence un liant métallique ou des silicates, la composition contenant 57 à 63 % en poids d'oxyde d'aluminium en forme α (α-Al₂O₃) et 37 à 43 % en poids de dioxyde de zirconium (ZrO₂).

19. Procédé selon la revendication 18,
**caractérisé en ce qu'**
une température de l'acier moulé est continument dans une plage de ± 1 à 5 dégrées Celsius lors du moulage de l'acier.

20. Usage de l'acier moulé ayant 4 à 30 % en poids, en préférence jusqu'à 21 % en poids, de manganèse (Mn) comme un composant d'alliage, l'acier moulé ayant une structure principalement bainitique, austénitique ou martensitique pour la formation d'une couche (12, 19, 51) de métal d'une plaque (10, 16, 17, 18, 20, 50) de blindage pour la défense contre des projectiles, l'acier moulé étant utilisé pour la formation de la couche (12, 19, 51) de métal et au moins une couche (13, 52) de composite de la plaque (10, 16, 17, 18, 20, 50) de blindage, la couche de composite étant constituée d'un matériau qui est indéformable dans l'acier liquide et forme une structure (34, 38, 41, 43, 46, 53) spatiale et étant constituée de l'acier moulé comme un matériau de matrice qui remplit la structure spatiale, la couche de composite étant constituée par le moulage de l'acier dans une lingotière dans laquelle la structure spatiale est disposée, l'acier moulé de la couche de métal étant écroui, la couche de métal étant durci à froid au moins en partie par rapport à une épaisseur de la couche de métal, la couche de composite étant constituée d'un matériau céramique et du matériau de matrice, le matériau céramique étant constitué de l'oxyde d'aluminium (Al₂O₃), du carbure de silicium (SiC) ou du carbure de bore (B₄C), le matériau céramique étant constitué d'un premier composant ayant une base en oxyde d'aluminium en forme α (α-Al₂O₃) et étant constitué d'un deuxième composant ayant une base qui contient une composition, en préférence une composition eutectique, d'oxyde d'aluminium en forme α (α-Al₂O₃) et de dioxyde de zirconium (ZrO₂), le premier et le deuxième composant étant reliés au moyen d'un liant, en préférence un liant métallique ou des silicates, la composition contenant 57 à 63 % en poids d'oxyde d'aluminium en forme α form (α-Al₂O₃) et 37 à 43 % en poids de dioxyde de zirconium (ZrO₂).
